# EUROPÄISCHE PATENTSCHRIFT

(11) **EP 0 088 899 B1**
(45) Veröffentlichungstag und Bekanntmachung des Hinweises auf die Patenterteilung: **03.09.1986**
(21) Anmeldenummer: 83101472.5
(22) Anmeldetag: 16.02.1983
(51) Int. Cl.: B41N 1/08

(54) **Trägermaterial für Offsetdruckplatten aus Aluminium, ein Verfahren zu seiner Herstellung und seine Verwendung zum rasterlosen Drucken**
Base material for aluminium offset printing plates, method for its production and its use in screenless printing
Matériau support pour plaques d'impression lithographique en aluminium, procédé pour sa préparation et son utilisation pour imprimer sans trame

(30) Priorität: 15.03.1982 US 357926; 15.03.1982 US 357927
(43) Veröffentlichungstag der Anmeldung: 21.09.1983
(73) Patentinhaber: AMERICAN HOECHST CORPORATION, Somerville, N.J. 08876 (US)
(72) Erfinder: Platzer, Stephan J., New Brunswick New Jersey 08901 (US)
(74) Vertreter: Euler, Kurt Emil, Dr.

## Beschreibung

Die Erfindung betrifft ein platten-, folien- oder bandförmiges Trägermaterial für Offsetdruckplatten aus Aluminium oder seinen Legierungen mit einer ein- oder beidseitig aufgerauhten Oberfläche, deren Struktur eine Kombination von 6 Parametern aufweist. Außerdem betrifft sie ein Verfahren zur Erzeugung dieser Struktur und die Verwendung dieser Materialien zur Herstellung von mindestens eine strahlungsempfindliche Schicht tragenden Offsetdruckplatten, von denen Reproduktionen von Halbtonvorlagen ohne Aufrasterung hergestellt werden können.

Nahezu alle modernen Druckarbeiten, die mit Tonwertunterschieden zwischen den einzelnen Bereichen der bedruckten Fläche arbeiten, werden nach einem autotypischen Verfahren, d. h. unter Aufrasterung der Halbtonvorlage, durchgeführt. Bei diesem Verfahren drucken voneinander getrennte Volltonflächen, die kleine kompakte Punkte sind, deren Größe in direkter Verbindung zu den zu reproduzierenden Tonwerten der Halbtonvorlage variiert. Die Punkte sind jedoch so klein, daß sie beim Betrachten aus normaler Entfernung für das bloße Auge nicht als Punkte zu erkennen sind, vielmehr rufen ihre Größenunterschiede und ihre Dichte den optischen Eindruck von unterschiedlichen Tonwerten hervor. Zum Aufrastern wird bekanntlich ein strahlungsempfindliches Material in beispielsweise einer Reprokamera durch ein Raster, das sich auf Glas oder Folie befindet, mit dem Bild der zu reproduzierenden Vorlage belichtet. Dieses Raster zerlegt dann die einzelnen Tonwerte in Punkte von unterschiedlicher Größe. Die Aufrasterung wird beim photomechanischen Drucken, bei dem Drucke in großer Zahl verlangt werden, nahezu universell eingesetzt. Trotzdem läßt dieses Verfahren teilweise auch zu wünschen übrig, da durch die Aufrasterung manches von der Schärfe, der Farbreinheit und dem Detail der Bildvorlage verlorengeht. Die Raster haben etwa zehn Linien pro mm, d. h. einen Linienabstand von 100 um für einen Druck von verhältnismäßig hoher Qualität. Alle Tonwerte sind herabgesetzt, und die endgültigen Andrucke können dem Vergleich mit dem Original nicht in allen Einzelheiten standhalten. Ein weiterer Nachteil des autotypischen Verfahrens ist der sogenannte Moire-Effekt, der dann auftreten kann, wenn das Raster in seiner Ausrichtung geringfügig von der Ausrichtung eines regelmäßigen Musters auf dem Bild abweicht und/oder wenn beim Übereinanderkopieren geringfügige Abweichungen in der Paßgenauigkeit von mindestens zwei aufgerasterten Bildern vorhanden sind. Dadurch wird die Reproduktion der Vorlage in einer gewöhnlich nicht erwünschten Weise beeinflußt. Weiterhin ist nachteilig, daß die Herstellung der notwendigen Rasterfilme verhältnismäßig teuer ist.

Es ist bereits bekannt, nicht aufgerasterte Halbtonbilder von Offsetdruckformen mit Trägermaterialien zu drucken, die Aluminiumplatten mit fein aufgerauhter Oberfläche sind. In diesem Fall wird "vom Korn" der Platte gedruckt, und das Druckverfahren wird als "rasterloser Offsetdruck" bezeichnet. Dabei treten die obengenannten Nachteile nicht auf, stattdessen zeigt sich aber ein anderer Nachteil darin, daß bei diesem Verfahren nur relativ wenig Tonwertabstufungen wiedergegeben werden können. Außerdem gibt es bisher kein Verfahren, nach dem Druckplatten in zuverlässig reproduzierbarer Weise angefertigt werden können. Die mit einer aus einem solchen Träger hergestellten Druckform zu erzielende Auflage ist darüber hinaus verhältnismäßig niedrig. Man kennt auch verschiedene Verfahren zur Herstellung solcher strahlungsempfindlichen Beschichtungen, die auf einen Träger aufgebracht und durch eine Halbtonvorlage belichtet werden und dann im wesentlichen ein Halbtöne aufweisendes Bild ergeben, d. h. ein Bild mit einem langen Tonwertumfang bzw. Graustufung. Die Herstellung einer solchen Beschichtung allein ist jedoch noch nicht ausreichend, denn die Qualität jeder Graustufe auf dem Stufenkeil muß auf Klarheit des Bildes und Feinheit der Aufrauhung innerhalb jeder Stufe untersucht werden, und es muß außerdem festgestellt werden, ob mit einer so beschichteten Platte viele tausend gleichbleibend gute Drucke hergestellt werden können. Es hat sich dabei herausgestellt, daß die Oberflächentopographie des Trägers ein kritischer Punkt ist, wenn man diesen Effekt erreichen will.

Das Verfahren zur Herstellung von Aluminiumträgermaterialien nach der DE-A 23 08 196 (= US-A 3 861 917), die geeignet sind, nach Aufbringen einer strahlungsempfindlichen Schicht, ohne Aufrasterung tongetreue Reproduktionen von Halbtonvorlagen zu liefern, wird zwingend in drei Stufen durchgeführt. Zunächst wird die Aluminiumoberfläche elektrochemisch in verdünnter wäßriger HCI-Lösung aufgerauht bis eine Rauhtiefe von 1 bis 15 ₁1m, bevorzugt von 2 bis 12 11m, erhalten wird. Die zweite Stufe ist eine anodische Oxidation in wäßriger H₂S0₄-Lösung. Abschließend wird die Platte in kochendem Wasser oder mit einem hydrophilen Polymeren, wie Polyacrylsäure, versiegelt. Die eingesetzten strahlungsempfindlichen Schichten sind negativ- arbeitende Schichten.

Aus der GB-A 2 0'19 022 ( = DE-C 29 12 060) ist ein Träger für lithographische Zwecke aus Aluminium oder dessen Legierungen bekannt. der Nadellöcher aufweist, wobei die Verteilung der Nadellochdnrchmesser so ist, daß die Nadellöcher entsprechend 5 % und 95 % auf einer kumulativen Häufigkeitskurve für den Nadellochdurchmesser 3 bis 5 ₁₁m bzw. 10. ± 1 ₁1m Durchmesser betragen und die Mittellinien-Durchschnittsrauhigkeit (Ra) der Oberfläche im Bereich von 0,6 bis 1,0 ₁₁m liegt. Die Rauhigkeit wird vorzugsweise durch elektrochemische Körnung in Bädern aus HCI oder HN0₃ mittels asymmetrischem Wechselstrom erzielt. Die Gleichmäßigkeit der Aufrauhu.ig ist aber hierbei nicht optimal, und es können z.T. große Löcher entstehen, die einer guten Wasserretention entgegenstehen.

Bei dem Verfahren nach der GB-A- 2 047 274 wird eine Doppelaufrahmung vorgenommen, wobei zuerst eine mechanische Grobaufrauhung durchgeführt wird, an die sich eine electrochemische Aufrauhung mit asymmetrischem Wechselstrom anschließt. Auch bei diesem Verfahren treten die oben genannten Probleme auf.

Aufgabe der vorliegenden Erfindung ist es, ein sehr gleichmäßig aufgerauhtes Trägermaterial auf der Basis von Aluminium vorzuschlagen, das eine gute Wasserretention aufwest und mit dem - nach Aufbringen einer strahlungsempfindlichen Beschichtung ein Reproduktionsmaterial entsteht, das es ermöglicht, Halbtöne aufweisende Vorlagen ohne Aufrasterung tongetreu zu reproduzieren. Dabei soll es möglich sein, das Trägermaterial in modernen kontinuerlich arbeitenden Bandanlagen herstellen zu können, und auch bezüglich der Auswahl der aufzubringenden strahlungsempfindlichen Schicht nich zu sehr eingeschränkt zu sein, d. h. beispielsweise sowohl negativ- als auch positiv-arbeitende strahlungsempfindliche Schichten verwenden zu können, in denen handelsübliche strahlungsempfindliche Verbindungen, Harze und/ oder weitere Hilfsstoffe eingesetzt werden können.

Die Erfindung geht aus von einem platten-, folien-, oder bandförmigen Trägermaterial für Offsetdruckplatten aus Aluminium oder seinen Legierungen mit einer mechanisch und/oder elektrochemisch, ein- oder beidseitig aufgerauten Oberfläche. Das erfindungsgemäße Trägermaterial ist dadurch gekennzeichnet, daß durch eine Vorpolierung des Trägermaterials auf einen Mittenrauhwert Rₐ von maximal 0,1 µm die Struktur der aufgerauhten Oberfläche die folgenden Parameter in Kombination besitzt:
a) das arithmetische Mittel Dₐ der Verteilung der Lochdurchmesser im Bereich von =,5 bis 4,0 µm liegt,
b) höchstens 1% aller Löcher einen Durchmesser D, von mehr als 10 µm haben,
c) die Richtungsabhängigkeit D_{d} der Lochdurchmesser maximal 10 % beträgt,
d) die keine oder nur Löcher von maximal 0,5 ₁₁m Durchmesser aufweisenden Teile A der Oberfläche weniger als 20 % der Oberfläche ausmachen,
e) die Mittenrauhwert Rₐ der Oberfläche im Bereich von 0,2 bis 1,4 µm liegen, und
f) die Richtungsabhängigkeit R_{d} der Rauhwert maximal 10 % beträgt.

Einzelne dieser Parameter liegen bereits bei handelsüblichen Trägermaterialien für Offsetdruckplatten in den angegebenen Bereichen, es ist jedoch bisher kein Trägermaterial gefunden worden, das in allen diesen Parametern mit dem erfindungsgemäßen Trägermaterial übereinstimmt. Die Vorpolierung hat den erheblichen Vorteil, daß dasAufrauhmittel gleichmäßiger an der Plattenoberfläche angreifen kann und auf diese Weise die entstehenden Poren über die Plattenoberfläche viel gleichmäßiger verteilt und in ihrem Durchmesser viel kleiner sind. Dadurch wird eine bessere Wasserretention erreicht, ohne daß die Haftung der lichtempfindlichen Schichten negativ beeinflußt wird.

In bevorzugten Ausführungsformen liegen die Parameter a) Dₐ im Bereich vom 0,5 bis 3,0 µm, insbesondere von 1,0 bis 3,0 µm, b) D, bei maximal 8 µm, c) D_{d} bei maximal 5 %, d) A bei maximal 10 %, e) Rₐ im Bereich von 0,8 bis 1,2 µm und f) Rd bei maximal 5 %. Außerdem sollten mindestens 95 % aller Löcher einen Durchmesser D₉₅ von maximal 8 µm, insbesondere von maximal 6 µm haben. Verwendung finden diese Trägermaterialien insbesondere bei der Herstellung von ein- oder beidseitig eine strahlungsempfindliche Schicht tragenden Offsetdruckplatten, von denen Reproduktionen von Halbtonvorlagen ohne Aufrasterung hergestellt werden sollen. Die strahlungsempfindliche Schicht sollte bevorzugt einen außergewöhnlich ausgedehnten Tonwertumfang zeigen, wobei die Herstellung solcher Schichten bekannt ist. Der Tonwertumfang ist jedoch nur eines von mehreren Kriterien, die beachtet werden müssen, wenn ohne Zwischenschaltung eines Rasters gedruckt werden soll. Es muß beispielsweise auch eine hohe Auflösung innerhalb jeder Graustufe eintreten, und es muß von der Druckform relativ lang ohne nennenswerte Bildverschlechterung gedruckt werden können. Ein ganz entscheidender Faktor für die Herstellung einer marktgerechten Druckplatte auf dem Gebiet des rasterlosen Offsetdrucks ist offensichtlich die Oberflächentopographie des Trägermaterials. Im folgenden sollen deshalb die das erfindungsgemäße Trägermaterial charakterisierenden Parameter näher erläutert werden.

Die Aufrauhung der Oberfläche kann nach verschiedenen Verfahren analysiert und gemessen werden. Zu den Standardverfahren gehören dabei die Betrachtung unter einem Raster-Elektronenmikroskop sowie Instrumentenmessungen, wie z. B. mit einem Profilometer, das eine lineare Strecke auf der Platte mit einer hochempfindlichen Nadel abtastet. Die Durchmesser der durch das Aufrauhen entstandenen Löcher werden anhand von Fotos ermittelt, die mit 1000- bis 2000facher Vergrößerung durch ein Raster-Elektronenmikroskop mit senkrecht zur Aluminiumoberfläche einfallendem Elektronenstrahl aufgenommen werden. Für jede Probe wird eine repräsentative quadratische Fläche mit mindestens eintausend Löchern für die Messung ausgewählt. Der Durchmesser jedes Loches wird in der Ebene der Oberfläche sowohl parallel als auch senkrecht zur Walzachse bzw. Bandrichtung des Aluminiums gemessen. Als Durchmesser wird die quer über das Loch auf der jeweiligen Achse gemessene maximale Länge angenommen und aufgezeichnet. Alle Durchmesser unter 0,5 ₁1m werden bei den nachfolgenden Parameterbestimmungen nicht berücksichtigt. Die arithmetischen Mittel der Durchmesser in paralleler und senkrechter Richtung werden getrennt berechnet.

Das arithmetische Mittel Dₐ der Verteilung der Lochdurchmesser errechnet sich aus den arithmetischen Mitteln der Lochdurchmesser in paralleler und senkrechter Richtung und die Richtungsabhängigkeit D_{d} der Lochdurchmesser als der prozentuale Unterschied zwischen diesen beiden arithmetischen Mitteln der Lochdurchmesser. D₉₅ ist der Durchmesser, den 95 % aller Löcher in paralleler und senkrechter Richtung maximal erreichen; entsprechend bezeichnet D₁ den Durchmesser, den 99 % aller Löcher maximal erreichen. Bereiche, die eindeutig frei von Löchern sind oder die auf jeder der beiden Achsen Löcher mit Durchmesser unter 0,5 um haben, werden ebenfalls ermittelt und addiert. A ist dann der Prozentanteil dieser addierten Bereiche an der Gesamtoberfläche. Die Oberflächenrauhigkeit (siehe beispielsweise DIN 4768 in der Fassung vom Oktober 1970) wird mit einem Profilometer über eine repräsentative Strecke von mindestens 2 mm sowohl parallel als auch senkrecht zur Walzachse gemessen. Die Mittenrauhwerte werden aus den beiden Messungen als das arithmetische Mittel des absoluten Abstandes aller Punkte auf der Oberfläche von der Mittellinie getrennt berechnet. Der durchschnittliche Mittenrauhwert Rₐ wird als der Durchschnittswert der Mittenrauhwerte in paralleler und senkrechter Richtung und die Richtungsabhängigkeit R_{d} des Rauhheitsprofils als der prozentuale Unterschied zwischen diesen beiden Mittenrauhwerten errechnet.

Als die Erfindung charakterisierenden Parameter werden also die Lochdurchmesser, ihre Größenverteilung und Richtungsabhängigkeit, die Oberflächenrauhigkeit und ihre Richtungsabhängigkeit und das Ausmaß der lochfreien bzw. nur sehr kleine Löcher aufweisenden Bereiche festgelegt.

Die Plattenoberfläche muß grundsätzlich aufgerauht werden, wenn man eine ausreichende Verankerung der aufzubringenden Beschichtungen bewirken und somit eine für die Praxis brauchbare Platte erhalten will. In der Vergangenheit ist zwar auch geschrieben worden, daß Platten ohne jedes Aufrauhen hergestellt worden sind, aber diese Platten sind nicht praxisgerecht, da auf ihren Oberflächen Beschichtungen nicht ausreichend haften. Bei den erfindungsgemäß hergestellten Qualitätsplatten muß die Oberfläche sehr feine Löcher haben, d. h. Lochdurchmesser und -tiefe sind begrenzt; daß Trägermaterial muß über seine gesamte Fläche sehr gleichmäßig aufgerauht sein, und die Aufrauhstruktur darf nicht bevorzugt oder gar ausschließlich in einer bestimmten Richtung verlaufen.

In den üblichen Fällen (d. h. im autotypischen Druck) braucht das als Trägermaterial zu verwendende Aluminium keine allzu spezielle Qualität zu haben, die Kornausrichtung ist dabei nicht von sehr großer Bedeutung, d.h. die Grundkörnung der Platte kann sogar eine Vorzugsrichtung haben. Diese in einer bestimmten Richtung verlaufende Körnung ist das Ergebnis des Walzvorgangs, bei dem das Aluminium gestreckt und dann auf einen Kern gewickelt wird. Dabei wird ein dicker Aluminiumbarren immer wieder mit unter mit hohem Druck arbeitenden Walzen zusammengequetscht bis ein sehr langes, dünnes Aluminiumband (-blech) entsteht. Dieser Vorgang prägt dem Band ein Richtungsmuster auf, das parallel zur Walzrichtung verläuft. Wird dieses Band nun aufgerauht, so neigen die entstehenden Löcher dazu, dem Verlauf dieses Richtungsmusters zu folgen. Bei den meisten im Handel erhältlichen Druckplatten überbrücken die aus der strahlungsempfindlichen Schicht resultierenden Rasterpunkte in den Bildstellen diese gerichteten Löcher ohne größere Nachteile. Für den rasterlosen Offsetdruck ist dies jedoch ein schwerwiegendes Problem, denn bei ihnen besteht das Bild aus Schichtpartikeln, die wesentlich kleiner sind als es Rasterpunkte sein können. Wenn jedoch das Trägermaterial die erfindungsgemäßen Parameter aufweist, so treten diese Probleme nicht auf. Als Ausgangsmaterial für das erfindungsgemäße Trägermaterial sind Aluminiumlegierungen mit einem Aluminiumgehalt von mindestens 98,5 % am besten geeignet, Legierungen mit einem Aluminiumgehalt von mehr als 99,5 % werden bevorzugt; diese Legierungen enthalten beispielsweise Anteile an Si, Fe, Ti, Cu und Zn. Die vorliegende Erfindung betrifft auch ein Verfahren zur Herstellung des Trägermaterials. Das Verfahren besteht darin, daß man das platten-, folien- oder bandförmige Aluminium, gegebenenfalls nach einer Vorreinigung, mechanisch und/oder elektrochemisch aufrauht und ist dadurch gekennzeichnet, daß vor dem Aufrauhen die Oberfläche ein- oder beidseitig auf einen Mittenrauhwert Rₐ von maximal 0,10 ₁1m vorpoliert wird. Dies bedeutet, daß die Oberfläche des Aluminiums vor dem Aufrauhen speziell polierend behandelt werden muß. An einer solchen Oberfläche muß demnach der Mittenrauhwert sowohl auf der parallelen als auch auf der senkrechten Achse Werte von maximal 0,10 µm, insbesondere von maximal 0,08 µm und bevorzugt von maximal 0,05 um, haben. Der Mittenrauhwert in senkrechter Richtung wird angegeben, weil er der größere von beiden Werten ist.

Diese Oberflächengüte kann auf verschiedenste Weise erreicht werden, beispielsweise durch
- Kaltwalzen des Aluminiums unter hohem Drücken, um das Korngefüge herunterzudrücken,
- Anschmelzen der Aluminiumoberfläche mit einem Laser,
- chemisches Polieren der Aluminiumoberfläche in einer wäßrigen Lösung eines Gehalts an Phosphorsäure, Schwefelsäure und Salpetersäure,
- elektrochemisches Polieren der Aluminiumoberfläche durch Anodisieren in einer Methanollösung mit einem Gehalt an Perchlorsäure, oder
- mechanisches Polieren der Aluminiumoberfläche mit einem Poliermittel in Pastenform, beispielsweise mit in einer Flüssigkeit suspendierten Aluminiumoxidpartikeln einer Größe von 0,05 ₁₁.

Es kann auch nach anderen bekannten Vorbehandlungsverfahren gearbeitet werden, wenn damit der oben angegebene maximale Mittenrauhwert erzielt wird. Vor und/oder nach dem Polieren kann die Aluminiumoberfläche nach herkömmlichen Verfahren gereinigt und/oder entfettet und/oder angeätzt werden. Diese Verfahren umfassen beispielsweise die Behandlung mit wäßriger NaOH-Lösung mit oder ohne Entfettungsmittel und/oder Chelatbildnern, Trichlorethylen, Aceton, Methanol oder anderen handelsüblichen sogenannten Aluminiumbeizen. Dieser Bearbeitungsschritt dauert gewöhnlich etwa 15 sec bis 5 min. Die vorgereinigte und polierte Oberfläche wird dann nach bekannten Verfahren sehr gleichmäßig aufgerauht. Das Aufrauhen erfolgt zweckmäßig nach mechanischen und/oder elektrochemischen Verfahren. Das bevorzugte elektrochemische Aufrauhen kann in einem Elektrolyten durchgeführt werden, der Säuren, wie insbesondere Salpeter- und/oder Salzsäure, enthält, die gegebenenfalls mit weiteren Zusätzen wie Borsäure, Wasserstoffperoxid, Aluminiumchlorid und Aluminiumnitrat versetzt sind, um beispielsweise zu einem gleichmäßigen Bearbeitungsergebnis beizutragen und die elektrische Leitfähigkeit des Elektrolyten zu verbessern; es sind aber auch neutrale Salzlösungen als Elektrolyt bekannt. Die Salpeter- oder Salzsäure ist normalerweise in einem Anteil von etwa 1 bis 20 g/I in dem wäßrigen Elektrolyten enthalten, der auf einer Temperatur von etwa 20 bis 60 ° C gehalten wird. Der Strom, bevorzugt Wechselstrom, wird darch das Aluminium und eine zweite Elektrode (z. B. aus Blei oder nichtrostendem Stahl) geleitet, wobei der Abstand zwischen Zweitelektrode und Aluminium zwischen etwa 0,1 und 20 cm liegt. Die Stromdichte beträgt etwa 0,1 bis 200 A/dm². Der Aufrauhvorgang dauert von etwa 0,1 sec bis zu 5 min.

Innerhalb dieser Bereiche kann der Fachmann seine bevorzugten Arbeitsparameter auswählen, er kann sie jedoch auch nach seinem jeweiligen Bedarf ändern, solange die oben beschriebenen Merkmale der Oberflächentopographie erreicht werden.

Bevorzugt wird der aufgerauhte Träger anschließend nach einem der verschiedenen bekannten Verfahren anodisch oxidiert, um beispielsweise die mechanischen Eigenschaften der Oberfläche zu verbessern. Bei diesen Verfahren werden als Elektrolyte u. a. wäßrige Lösungen mit einem Gehalt an Schwefel-, Phosphor- und/oder Oxalsäure in Konzentrationen bis zu etwa 200 g/I bei Temperaturen von etwa 20 bis 40 ° C verwendet. Die Stromdichte beträgt bis zu etwa 30 A/dm², und damit entsteht ein Oxidfilm von bis zu etwa 10 g/m². Die Aluminiumoxidschicht kann dann noch hydrophilierend nachbehandelt werden, indem sie auf chemischem (Tauchen) oder elektrochemischem Wege mit einem Hydrophilierungsmittel, wie z. B. Polyvinylphosphonsäure oder Natriumsilikat, in Kontakt gebracht wird.

Der nach dieser Erfindung hergestellte, eine bestimmte Oberflächentopographie aufweisende Träger hat sich bei der Produktion der verschiedenartigsten Druckplatten als sehr vorteilhaft erwiesen, er eignet sich jedoch insbesondere für das Gebiet des rasterlosen Offsetdrucks. Bei der Herstellung einer solchen Druckform muß auf den Träger eine strahlungsempfindliche Beschichtung aufgetragen werden, die einen extrem langen Tonwertumfang ergibt. Ferner sollte die Art und Weise der Belichtung und Entwicklung der Platte zur standardisierten Ausbildung eines solchen ausgedehnten Tonwertumfangs beitragen. Es sind viele derartige Beschichtungen bekannt, die für die Beschichtung der erfindungsgemäßen Trägermaterialien geeignet sind. Unter anderem sind das Beschichtungen, die als Photosensibilisatoren Diazoverbindungen, wie z. B. Diazoniumsalze, Diazide, Azide und Photopolymere im Gemisch mit verschiedenen anderen Bestandteilen, wie z. B. Binderharzen, UV-Absorbern, Farbmitteln, Lösemitteln und Weichmachern, enthalten.

Beim autotypischen Offsetdruck möchte man ein sehr kontrastreiches Bild herstellen, d.h. ein Bild mit einem sehr kurzen Tonwertumfang. Im Belichtungstest wird normalerweise die Testplatte durch einen Belichtungskeil mit stufenweise zunehmender optischer Dichte mit aktinischer Strahlung belichtet. Ein Standardhilfsmittel ist der Stauffer-Stufenkeil, der 21 Stufen mit Dichteinkrementen vom 0,15 aufweist. Bei einer idealen, mit hartem Kontrast arbeitenden Beschichtung ist nach dem Entwikkeln eine Stufe völlig geschwärzt und die angrenzende nächste Stufe völlig frei. Tatsächlich ist es fast unmöglich, dieses Ziel zu erreichen, und man muß sich mit ganz wenigen dazwischenliegenden Graustufen bzw. teilgedeckten Stufen zufriedengeben. Im Gegensatz dazu wünscht man sich beim rasterlosen Offsetdruck eine Beschichtung, die sehr viele Graustufen und somit einen weichen Kontrast ergibt. Dabei erwartet man von der strahlungsempfindlichen Beschichtung mindestens 7, vorzugsweise jedoch mindestens 12 bis 13 Graustufen im Stauffer-Stufenkeil. Ein Bild mit solchem ausgedehnteren Tonwertumfang kann durch viele Beschichtungsvarianten erreicht werden, dazu zählen beispielsweise ein Zusatz von UV-Absorbern zu der Beschichtung, eine Erhöhung des Trockenschichtgewichts pro Flächeneinheit der Platte und Anderungen in der Zusammensetzung der zum Entwickeln der belichteten Schichten eingesetzten Entwicklerlösungen.

Geeignete strahlungsempfindliche Verbindungen sind beispielsweise ein Polykondensationsprodukt aus 3-Methoxy- diphenylamin-4-diazoniumsalz und 4,4'-Bismethoxymethyldiphenylether, ausgefällt als Mesitylensulfonat, Azide wie 2, 6-Di(4'- azidobenzal)-cyclohexanon und o-Chinondiazide wie die Ester aus Naphthochinon-(1, 2)-diazid-(2)-5-sulfonsäure und 2, 3, 4-Trihydroxybenzophenon oder 2, 2'-Dihydroxy-dinaphthyl-(1, 1')-methan. Ferner sind die in den US-A 2 603 564, 3 069 268, 3 282 208, 3 861 917, 3 856 529, 4 148 646, 4 224 397 und 4 308 368 beschriebenen strahlungsempfindlichen Systeme geeignet. Typische Bindemittel (Harze) sind Novolake, Polyisopren-, Alkylphenol- oder Polyvinylformalharze. Geeignete UVabsorbierende Farbstoffe sind beispielsweise Benztriazole, Benzophenone, Cinnamate und Salicylate, wie 2-[((2'-Hydroxyphenyl)-imino)-methyl]-phenol, 2-Hydroxy-4-methoxybenzophenon, 2, 2',4, 4'-Tetrahydroxybenzophenon, 2, 2'-Dihydroxy-4,4'-dimethoxybenzophenon, 2(2'-Hydroxy-5'-methylphenyl)-benztriazol oder Phenylsalicylat. Bevorzugte Entwickler sind Lösungen, die beispielsweise folgende Bestandteile enthalten: Natriummetasilikat, Trinatriumphosphat, Mononatriumphosphat und/oder Alkalihydroxide in Wasser für Chinondiazidschichten, n-Propanol in Wasser für Diazoniumsalzschichten und Benzol für Azidschichten.

Die erfindungsgemäßen Trägermaterialien zeichnen sich dadurch aus, daß nach Auftragen einer geeigneten strahlungsempfindlichen Beschichtung ein Reproduktionsmaterial entsteht, das es ermöglicht, Halbtöne aufweisende Vorlagen ohne Aufrasterung tongetreu zu reproduzieren. Die Trägermaterialien lassen sich in modernen kontinuierlich arbeitenden Bandanlagen ohne größeren zusätzlichen Aufwand herstellen, d.h. es ist insbesondere keine Bearbeitung von bereits aufgerauhten, anodisierten und/oder strahlungsempfindlich beschichteten Bändern, Platten oder Folien mehr erforderlich.

In den folgenden Beispielen beziehen sich - wenn nichts anderes angegeben ist - Prozentangaben auf das Gewicht, Gew.-Teile verhalten sich zu Vo1.-Teilen wie kg zu dm^{3.}

### Beispiel 1

Es wird ein Band aus einer Aluminiumlegierung mit folgender Zusammensetzung hergestellt: 0,12 % Cu, 1,20 % Mn und 98,68 % AI und zu Platten zerschnitten. Auf beiden Materialseiten beträgt der Mittenrauhwert Rₐ etwa 0,25 µm. Eine Seite dieser Platten wird während 15 min mit einer Aluminiumoxidpaste, die einen durchschnittlichen Teilchendurchmesser von 0,05 µm aufweist, mechanisch poliert, wonach der Rₐ-Wert der polierten Seite 0,01 µm beträgt. Die so polierte Aluminiumplatte wird zunächst bei Raumtemperatur kurz in Trichlorethylen, Aceton und dann Methanol und danach während 1 min bei einer Temperatur von 25 ° C in eine wäßrige Lösung mit einem Gehalt von 40 g/I an NaOH getaucht. Die polierte Seite der Platte wird bei 25 °C in einer wäßrigen Lösung mit einem Gehalt von 20 g/I an konzentrierter HN0₃ elektrochemisch aufgerauht, wobei sie während 15 sec mit einer Stromdichte von 100 A/dm² aus Wechselstrom mit 50 Hz beaufschlagt wird; die Gegenelektrode besteht aus nichtrostendem Stahl. Die unter dem Raster-Elektronenmikroskop ancefertigten Aufnahmen der aufgerauhten Oberfläche zeigen folgende Oberflächenparameter: Dₐ = 1,2 µm, D_{d} = 3,2%, D₉₅ = 3,5 µm, D1 = 6,5 µm, A = 9 %, Rₐ = 0,62 µm und R_{d} = 2,3 %.

### Beispiel 2

Es wird ein Band aus einer Aluminiumlegierung mit folgender Zusammensetzung hergestellt: 0,01 % Fe und 99,99 % AI und zu Platten zerschnitten. Auf beiden Materialseiten beträgt Rₐ etwa 0,08 µm. Zwei dieser Platten werden bei Raumtemperatur zunächst kurz in Trichlorethylen, Aceton und dann Methanol und anschließend während 3 min bei 70 °C in eine wäßrige Lösung eines Gehalts von 200 g/I an konzentrierter H₃P0₄ (Konzentration: 33,5 bis 36,5 %), 200 g/I an konzentrierter H₂S0₄ und 20 g/I an konzentrierter HN0₃ getaucht. Die beiden chemisch behandelten (polierten) Platten haben auf beiden Seiten Ra-Werte von etwa 0,09 µm. Die so behandelten Platten werden während 1 min bei 25 ° C in eine wäßrige Lösung eines Gehalts von 40 g/I an NaOH getaucht. Bei der anschließenden elektrochemischen Aufrauhung in einer wäßrigen Lösung eines Gehalts von 20 g/I an konzentrierter HNO₃ bei einer Temperatur von 20 °C bilden die beiden Platten die Elektroden; für die Dauer von 20 sec wird mit einer Stromdichte von 75 A/dm² aus Wechselstrom mit 50 Hz beaufschlagt. Die unter dem Raster-Elektronenmikroskop aufgenommenen aufgerauhten Oberflächen zeigen folgende Parameter: Dₐ = 2,6 µm, D_{d} = 8,2 %, D₉₅ = 6,5 µm, D₁ = 9,5 µm, A = 8 %, Rₐ = 1,18 um und R_{d} = 7,7 %. Eine der aufgerauhten 8eiten wird dann bei 25 ° C in einer wäßrigen Lösung mit einem Gehalt von 150 g/I an H₃P0₄ anodisch oxidiert, wobei während 4 min Gleichstrom von 40 V angelegt wird.

### Beispiel 3

Es wird ein Band aus einer Aluminiumlegierung mit der Zusammensetzung und Oberflächengüte entsprechend den Angaben in Beispiel 2 angefertigt. Eine aus diesem Band geschnittene Platte wird bei Raumtemperatur kurz in Trichlorethylen, Aceton und dann in Methanol getaucht und anschließend bei 25 °C in einer methanolischen Lösung mit einem Gehalt von 7 % an HCI0₄ anodisch behandelt, wobei während 1 min mit Gleichstrom von 20 V beaufschlagt wird. Die elektrochemisch behandelte (polierte) Oberfläche hat einen Ra-Wert von 0,07 µm. Die so behandelte Platte wird danach während 3 min bei 25 ° C in eine wäßrige Lösung mit einem Gehalt von 40 g/I an NaOH eingetaucht. Sie wird anschließend bei 30 °C in einer wäßrigen Lösung mit einem Gehalt von 50 g/I an konzentrierter HCI (Konzentration: 36,5 bis 38,0 %) elektrochemisch einseitig aufgerauht, wobei sie für die Dauer von 20 sec mit einer Stromdichte von 80 A/dm² aus Wechselstrom mit 50 Hz beaufschlagt wird; die Gegenelektrode besteht aus unbehandeltem Aluminium. Die unter dem Raster-Elektronenmikroskop aufgenommene aufgerauhte Oberfläche zeigt folgende Parameter: Dₐ = 2,7 µm, D_{d} = 7,2 %, D₉₅ = 8,0 µm, D, = 9,5 µm, A = 10 %, Rₐ = 1,19 µm und R_{d} = 8,5 %. Die aufgerauhte Seite wird dann bei 25 °C in einer wäßrigen Lösung mit einem Gehalt von 20 g/I an konzentrierter H₂S0₄ (Konzentration: 95,0 bis 98,0) anodisch oxidiert, wobei während 5 min Gleichstrom mit einer Stromdichte von 1 A/dm² angelegt wird.

### Beispiel 4

Es wird ein Band aus einer Aluminiumlegierung der folgenden Zusammensetzung hergestellt: 0,70 % 8i, 0,41 % Fe, 0,11 % Cu, 0,01 % Mn, 0,01 % Mg, 0,01 % Zn, 0,02 % Ti und 98,73 % Al. Beide Materialseiten haben Mittenrauhwerte Rₐ von etwa 0,29 µm. Das Band wird weiter kaltgestreckt, bis es eine Dicke von 0,31 mm hat und auf einer Seite einen Rₐ-Wert von 0,04 µm aufweist. Danach wird das Aluminiumband gereinigt, entfettet und leicht angeätzt, was durch eine etwa 1,5 min dauernde Behandlung bei etwa 50 bis 70 ° C in wäßrig-alkalischen Lösungen, die etwa 20 g/I Natriumhydroxid, Aluminiumionen und ein Entfettungsmittel enthalten, geschieht. Die glatte Seite des Bandes wird anschließend in einer wäßrigen Lösung mit einem Gehalt von 20 g/I an konzentrierter HN0₃ (Konzentration: 69,0 bis 71,0 %) und Aluminiumionen bei 40 ° C elektrochemisch aufgerauht, wobei eine Stromdichte von 70 A/dm2 aus Wechselstrom mit 60 Hz während 4 sec angelegt wird; dann wird für 20 sec abgeschaltet, wieder während 4 sec der Strom angelegt, für 20 sec abgeschaltet und noch einmal während 4 sec angeiegt; die Gegenelektrode besteht aus Blei. Die unter dem Raster-Elektronenmikroskop aufgenommene aufgerauhte Oberfläche zeigt folgende Parameter: Dₐ = 1,5 µm, D_{d} = 5,1 %, D₉₅ = 5,0 µm, D, = 8,0 µm, A < 1 %, Rₐ = 1,12 µm und R_{d} = 5,4 %. Die aufgerauhte Seite wird danach in einer wäßrigen Lösung mit einem Gehalt von etwa 150 g/I an konzentrierter H₂S0₄ (Konzentration: 95,0 bis 98,0 %) und etwa 5 g/I an Al₂(SO₄)₃ - 18 H₂O bei 45 °C anodisch oxidiert. Die Gleichstromdichte von 26 A/dm² wird für eine Einschaltdauer von insgesamt 10 sec abwechselnd an- und abgeschaltet. Abschließend wird das Band zur Hydrophilierung während 1 min bei 60 °C in eine wäßrige Lösung mit einem Gehalt von 2,2 g/I an Polyvinylphosphonsäure getaucht.

### Beispiel 5

Das nach den Angaben des Beispiels 4 hergestellte Band wird zu Platten zerschnitten. Auf eine dieser Platten wird für eine autoₜypische Reproduktion eine negativarbeitende strahlungsempfindliche Beschichtung aus

2,5 Gew.-Teilen Polykondensationsprodukt aus 3-Methoxy-diphenylamin-4-diazoniumsalz und 4, 4'-Bismethoxy-methyl-diphenylether, ausgefällt als Mesitylensulfonat und

7,5 Gew.-Teilen Polyvinylformal-Harz in 90,0 Vo1.-Teilen eines Lösemittelgemisches aus Ethylenglykolmonomethylether/Essigsäureester des Ethylenglykolmonomethylethers im Volumenverhältnis 2:1 aufgeschleudert, die nach dem Trocknen ein Schichtgewicht von 1,0 g/m² aufweist. Die so hergestellte strahlungsempfindliche Druckplatte wird durch eine negativ aufgerasterte Vorlage mit 60 Linien/cm mit Hilfe einer Metallhalogenidlampe so belichtet, daß auf dem Stauffer-Stufenkeil die Stufe 6 die erste voll-geschwärzte Stufe ist und sich 3 graue Stufen beim Drucken ergeben. Dann wird innerhalb von 2 min durch leichtes Überreiben mit einer wäßrigen Lösung eines Gehalts von 11,4 % an n-Propanol und 14,1 % an 2-Propoxyethanol entwickelt und anschließend mit Gummi arabicum konserviert. Von der Druckform wird auf einer Offsetdruckmaschine mit schwarzer Druckfarbe auf gestrichenem Papier gedruckt, sie liefert etwa 100.000 einwandfreie Drucke.

### Beispiel 6

Das nach den Angaben des Beispiels 4 hergestellte Band wird während der anodischen Oxidationsstufe mit einer Stromdichte von 7 A/dm² anstelle von 26 A/dm² beaufschlagt. Dieses Band wird zu Platten zerschnitten, und auf eine dieser Platten wird für eine autotypische Reproduktion eine negativ-arbeitende strahlungsempfindliche Beschichtung aus
0,5 Gew.-Teilen 2, 6-Di-(4'-azidobenzal)-cyclohexanon und
9,5 Gew.-Teilen cyclisiertem Polyisopren in 90,0 Vol.-Teilen o-Xylol als Lösemittel

aufgeschleudert, die nach dem Trocknen ein Schichtgewicht von 0,5 g/m² aufweist. Die so hergestellte strahlungsempfindliche Druckplatte wird durch ein gerastertes Negativ (60 Linien/cm) so belichtet, daß die Stufe 5 auf dem Stauffer-Stufenkeil die erste voll-geschwärzte Stufe ist und sich 2 graue Stufen beim Drucken ergeben. Nach dem Belichten wird innerhalb von 30 sec durch Besprühen mit Benzol entwickelt. Kurz danach wird von dieser Druckform in einer Offsetdruckmaschine mit schwarzer Druckfarbe auf ungestrichenem Papier gedruckt, wobei man etwa 50.000 einwandfreie Drucke erhält.

### Beispiel 7

Das nach den Angaben des Beispiels 4 hergestellte Band wird mit einer positivarbeitenden strahlungsempfindlichen Mischung aus
50,00 Vol.-Teilen Tetrahydrofuran
39,00 Vol.-Teilen Ethylenglykolmonomethylether
1,00 Vol.-Teilen Essigsäure-n-butylester
6,44 Gew.-Teilen Kresol-Formaldehyd-Harz
1,65 Gew.-Teilen Ester aus Naphthochinon-(1, 2)-diazid-(2)-5-sulfonsäure und 2, 3,4-Trihydroxybenzophenon
0,92 Gew.-Teilen Ester aus der vorstehenden Sulfonsäure und 2,2'-Dihydroxy-dinaphthyl-(1, 1')-methan
0,92 Gew.-Teilen 2-Hydroxy-N-(2-hydroxyphenyl)-benzamin und
0,07 Gew.-Teilen Sudangelb
beschichtet, die nach dem Trocknen ein Schichtgewicht von 2,9 g/m² aufweist. Das Band wird dann zu Platten zerschnitten. Eine so hergestellte strahlungsempfindliche Druckplatte wird durch eine positive, nicht aufgerasterte Halbtonvorlage mit einem Dichteumfang von 1,35 mit Hilfe einer Metallhalogenidlampe belichtet. Der Abstand zwischen Lichtquelle und Platte ist dabei ungefähr doppelt so groß wie die größte Abmessung der Platte, wodurch eine gleichmäßige Ausleuchtung der Platte gewährleistet werden soll. Entwickelt wird während 3,5 min in einem Tauchbehälter mit einer wäßrigen Lösung eines Gehalts an
3,96 % Na-metasilikat - 5 H₂0
3,40 % Na₂HPO₄ -10 H₂0
0,34 % NaH₂P0₄ - H₂0

Die Platte wird dann von Hand mit Druckfarbe angerieben und gummiert. Die Druckform wird in eine Offsetdruckmaschine eingespannt, und es wird mit schwarzer Druckfarbe auf gestrichenem Papier gedruckt, wobei etwa 60.000 einwandfreie Drucke erzielt werden. Es entstehen 15 graue Stufen im Stauffer-Stufenkeil.

### Beispiel 8

Es wird ein Band aus einer Aluminiumlegierung mit der folgenden Zusammensetzung hergestellt: 0,12 % Si, 0,27 % Fe, 0,01 % Zn, 0,02 % Ti und 99,58 % AI. Auf beiden Materialseiten betragen die Mittenrauhwerte Rₐ etwa 0,15 µm. Das Band wird weiter kaltgestreckt, bis es eine Dicke von 0,20 mm hat und auf einer Seite einen Ra-Wert von 0,10 µm aufweist. Das Aluminiumband wird mit einer wäßrigen Lösung eines Gehalts von 20 g/I an NaOH, Aluminiumionen und einem Entfettungsmittel bei einer Temperatur von etwa 60 bis 70 ° C während etwa 1 min gereinigt, entfettet und leicht angeätzt. Die glatte Seite des Bandes wird dann in einer wäßrigen Lösung mit einem Gehalt von etwa 16 g/I an konzentrierter HN0₃ und Aluminiumionen bei etwa 40 °C elektrochemisch aufgerauht, wobei während 8 sec eine Stromdichte von 123 A/dm² aus Wechselstrom mit 60 Hz einwirkt; die Gegenelektrode besteht dabei aus Blei. Die unter dem Raster-Elektronenmikroskop aufgenommene aufgerauhte Oberfläche zeigt folgende Parameter: Dₐ = 2,2 µm, Dd = 7,8 %, D₉₅ = 7,5 µm, D₁ = 9,5 um, A ₌ 4 %, R_{a =} 1,13 µm und R_{d} = 4,4 %. Die aufgerauhte Seite wird anschließend bei 40 ° C in einer wäßrigen Lösung mit einem Gehalt von etwa 150 g/I an konzentrierter H₂S0₄ und etwa 5 g/I an Al₂(SO₄)₃ - 18 H₂0 anodisch oxidiert, wobei während 8 sec Gleichstrom mit einer Stromdichte von 10 A/dm² angelegt wird.

### Beispiel 9

Ein nach den Angaben des Beispiels 8 hergestelltes Band, das jedoch während 20 sec anstelle von 8 sec anodisch oxidiert wird, wird zu Platten zerschnitten. Eine dieser Platten wird für eine autotypische Reproduktion mit einer positivarbeitenden strahlungsempfindlichen Beschichtung aus
3,4 Gew.-Teilen eines Esters aus Naphthochinon-(1, 2)-diazid-(2)-5-sulfonsäure und 2, 3, 4-Trihydroxybenzophenon und
6,6 Gew.-Teilen eines Kresol-FormaldehydHarzes in
90,0 Vol.-Teilen Ethylenglykolmonomethylether

versehen, die nach dem Trocknen ein Schichtgewicht von 3,0 g/m² aufweist. Die so hergestellte strahlungsempfindliche Druckplatte wird durch eine positive, aufgerasterte Vorlage (12 Linien/mm) mit einer Metallhalogenidlampe so belichtet, daß die Stufe 3 auf dem Stauffer-Stufenkeil die erste ungeschwärzte Stufe ist und sich beim Drucken 4 graue Stufen ergeben. Sie wird in einer Küvette mit Schwenkvorrichtung während 2 min mit dem Entwickler nach den Angaben des Beispiels 7 bei 22 ° C entwickelt. Anschließend wird sie von Hand mit Druckfarbe eingerieben und gummiert. Von der Druckform wird auf einer Offsetdruckmaschine in Magenta auf gestrichenem Papier gedruckt. Sie liefert etwa 150.000 einwandfreie Drucke.

### Beispiel 10

Ein nach den Angaben des Beispiels 8 hergestelltes Band wird mit einem Positivarbeitenden strahlungsempfindlichen Gemisch aus
50,00 Vol.-Teilen Ethylenglykolmonomethylether
30,00 Vol.-Teilen Cyclohexanol
16,00 Gew.-Teilen Kresol-Formaldehyd-Harz
2,67 Gew.-Teilen der strahlungsempfindlichen Verbindung
des Beispiels 9 und 1,33 Gew.-Teilen Sudangelb

beschichtet, das nach dem Trocknen ein Schichtgewicht von 2,5 g/m² aufweist. Das Band wird zu Platten zerschnitten, und vier so hergestellte Druckplatten werden durch vier positive, nicht aufgerasterte Halbtonvorlagen für Farbauszüge mit einem Dichteumfang von 1,00 mit Hilfe einer Metallhalogenidlampe belichtet. Sie werden dann während 3,5 min in einem Tauchbehälter mit dem Entwickler nach Angaben des Beispiels 7 entwickelt. Anschließend werden sie noch einmal gleichmäßig ganzflächig nachbelichtet und gummiert. Die vier Druckformen werden mit der jeweils zugehörigen Druckfarbe eingefärbt und zum Drucken auf gestrichenem Papier in einer Offsetdruckmaschine für Qualitätsdruck eingesetzt, sie liefern etwa 150.000 zufriedenstellende Drucke. Es ergeben sich 10 graue Stufen im Stauffer-Stufenkeil.

### Beispiel 11

Ein nach den Angaben des Beispiels 4 hergestelltes Band, das jedoch mit einer Stromdichte von 7 A/dm² anstelle von 26 A/dm² anodisch oxidiert wird, wird zu platten zerschnitten. Auf eine Platte wird eine positiv-arbeitende strahlungsempfindliche Beschichtung nach den Angaben des Beispiels 9 aufgeschleudert, die nach dem Trocknen ein Schichtgewicht von 2,5 g/m² aufweist. Die strahlungsempfindliche Druckplatte wird durch eine positive, nicht aufgerasterte Halbtonvorlage mit einem Dichteumfang von 0,80 mit Hilfe einer Metallhalogenidlampe belichtet. Anschließend wird sie während 30 sec in einen Tauchbehälter mit einer wäßrigen Lösung eines Gehalts von 3,79 % an Natriummetasilikat und an soviel NaOH, daß die wäßrige Lösung einen pH-Wert 13,2 hat, gebracht. Die Platte wird dann während 5 min bei 100°C wärmebehandelt, von Hand mit Druckfarbe eingerieben und gummiert. Die Druckform wird zum Drucken auf einer Offsetdruckmaschine mit Alkoholfeuchtung eingesetzt. Es wird mit schwarzer Druckfarbe auf gestrichenem Papier gedruckt, wobei etwa 200.000 einwandfreie Drucke erzielt werden. Es ergeben sich 7 graue Stufen im Stauffer-Stufenkeil.

### Beispiel 12

Ein nach den Angaben des Beispiels 8 hergestelltes Band wird zu Platten zerschnitten. Auf eine dieser Platten wird ein positiv-arbeitendes strahlungsempfindliches Gemisch aus
je 5 Gew.-Teilen der im Beispiel 7 eingesetzten beiden strahlungsempfindlichen Ester und
90 Vol.-Teilen eines Gemisches aus Ethylenglykolmonomethylether und Methylethylketon im Volumenverhältnis 1:1

aufgeschleudert, das nach dem Trocknen ein Schichtgewicht von 3,0 g/m² empfindliche Druckplatte wird durch eine positive, nicht aufgerasterte Halbtonvorlage mit einem Dichteumfang von 1,00 mit Hilfe einer Metallhalogenidlampe belichtet.

Sie wird dann in einer Küvette mit Schwenkvorrichtung in einer wäßrigen Lösung eines Gehalts an 7,0 % Natriummetasilikat. 5 H₂0 und 0,7 % LiCI während 2 min entwickelt. Kurz nach dem Entwickeln wird auf einer Offsetdruckmaschine von der Druckform mit schwarzer Druckfarbe auf gestrichenem Papier gedruckt, wobei man etwa 10.000 einwandfreie Drucke erhält. Es entstehen 10 graue Stufen im Stauffer-Stufenkeil.

### Beispiel 13

Ein nach den Angaben des Beispiels 8 hergestelltes Band, das jedoch während 20 sec anstelle von 8 sec anodisch oxidiert wird, wird zu Platten zerschnitten. Auf eine dieser Platten wird ein positiv-arbeitendes strahlungsempfindliches Gemisch aus
5,0 Gew.-Teilen Phenol-Formaldehyd-Harz
2,0 Gew.-Teilen der im Beispiel 9 eingesetzten strahlungsempfindlichen Verbindung
1,0 Gew.-Teilen Zitronengelb und
0,5 Gew.-Teilen Kristallviolettbase in
90,0 Vol.-Teilen Ethylenglykolmonomethylether als Lösemittel

aufgeschleudert, das nach dem Trocknen ein Schichtgewicht von 2,5 g/m² aufweist. Durch eine positive, nicht aufgerasterte Halbtonvorlage mit einem Dichteumfang von 0,80 wird die so hergestellte strahlungsempfindliche Druckplatte mit Hilfe einer Metallhalogenidlampe belichtet. Entwickelt wird während 2 min in einer Küvette mit Schwenkvorrichtung in einer wäßrigen Lösung eines Gehalts von 1,67 % an Natriummetasilikat und an soviel NaOH, daß der pH-Wert der Lösung 12,7 ist. Anschließend wird die Platte gummiert. Die Druckform wird zum Drucken auf einer Offsetdruckmaschine mit Alkoholfeuchtung eingesetzt. Dabei wird mit schwarzer Druckfarbe auf gestrichenem Papier gedruckt, wobei sich etwa 30.000 einwandfreie Drucke ergeben. Es entstehen 7 graue Stufen im Stauffer-Stufenkeil.

### Vergleichsbeispiele V1 bis V4

Es werden 4 handelsübliche, vorbeschichtete Offsetdruckplatten mit einem elektrochemisch aufgerauhten und anodisch oxidierten Aluminiumträger der Firmen KALLE, Niederlassung der Hoechst AG - Wiesbaden (DE) und Howson-Algraphy - Leeds (GB) bezüglich der 6 erfindungsgemäß erforderlichen Trägermaterial-Parameter untersucht. Dabei liegen die mit® Ozasol P3S bezeichnete Druckplatte mit den Dₐ-, D_{d}- und Ra-Werten innerhalb und mit den Dⱼ-, A- und Rd-Werten außerhalb, die mit® Ozasol N3S bezeichnete Druckplatte mit den Dₐ-, Dᵢ-, D_{d}- und Ra-Werten innerhalb und mit den A- und Rd-Werten außerhalb und die mit® Alympic und ⁰ Alympic Gold bezeichneten Druckplatten in den Dₐ-, D_{d}-, Rₐ- und Rd-Werten innerhalb und mit den D₁- und A-Werten außerhalb der beanspruchten Werte bzw. Wertbereiche. Hingegen liegen alle in den vorstehenden Beispielen erzeugten Trägermaterialien in allen 6 Parametern innerhalb der beanspruchten Werte bzw. Wertbereiche.

## Patentansprüche

1. Platten-, folien- oder bandförmiges Trägermaterial für Offsetdruckplatten aus Aluminium oder seinen Legierungen mit einer mechanisch und/oder elektrochemisch, ein- oder beidseitig aufgerauhten Oberfläche, dadurch gekennzeichnet, daß durch eine Vorpolierung des Trägermaterials auf einen Mittenrauhwert Rₐ von maximal 0,1 µm die Struktur der aufgerauhten Oberfläche die folgenden Parameter in Kombination besitzt:
a) das arithmetische Mittel Dₐ der Verteilung der Lochdurchmesser im Bereich von 0,5 bis 4,0 µm liegt,
b) höchstens 1 % al!c; Löcher einen Durchmesser D1 von mehr als 10 µm haben,
c) die Richtungsabhängigkeit Dd der Lochdurchmesser maximal 10 % beträgt,
d) die keine oder nur Löcher von maximal 0,5 µm Durchmesser aufweisenden Teile A der Oberfläche weniger als 20 % der Oberfläche ausmachen,
e) die Mittenrauhwette Rₐ der Oberfläche im Bereich von 0,2 bis 1,4 µm liegen, und
f) die Richtungsabhängigkeit Rd der Rauhwerte maximal 10 % beträgt.

2. Trägermaterial nach Anspruch 1, dadurch gekennzeichnet, dap die Parameter a) Dₐ im Bereich vom 0,5 bis 3,0 µm, b) D1 bei maximal 8 µm, c) Dd bei maximal 5 %, d) A bei maximal 10 %, e) Rₐ im Bereich von 0,5 bis 1,2 µm und f) Rd bei maximal 5 % liegen.

3. Trägermaterial nach Anspruch 2, dadurch gekennzeichnet, daß Dₐ im Bereich von 1,0 bis 3,0 liegt.

4. Trägermaterial nach einem der Ansprüche 1 bis 3, dadurch gekennzeichnet, daß seine Oberfläche zusätzlich eine durch anodische Oxidation erzeugte Aluminiumoxidschicht aufweist.

5. Trägermaterial nach Anspruch 4, dadurch gekennzeichnet, daß die Aluminiumoxidschicht hydrophilierend nachbehandelt wurde.

6. Verfahren zur Herstellung eines Trägermaterials nach einem der Ansprüche 1 bis 5, bei dem das platten-, folien- oder bandförmige Aluminium, gegebenenfalls nach einer Vorreinigung, mechanisch und/oder elektrochemisch aufgerauht wird, dadurch gekennzeichnet, daß vor dem Aufrauhen die Oberfläche ein- oder beidseitig auf einen Mittenrauhwert Rₐ von maximal 0,10 µm vorpoliert wird.

7. Verfahren nach Anspruch 6, dadurch gekennzeichnet, daß die elektrochemische Aufrauhung mit Wechselstrom in einem wäßrigen Elektrolyten mit einem Gehalt an Salzsäure und/oder Salpetersäure durchgeführt wird.

8. Verfahren nach Anspruch 6 oder 7, dadurch gekennzeichnet, daß die vorpolierte Oberfläche einen Ra-Wert von maximal 0,08 µm aufweist.

9. Verwendung des Trägermaterials nach einem der Ansprüche 1 bis 5 zur Herstellung von ein- oder beidseitig eine strahlungsempfindliche Schicht tragenden Offsetdruckplatten.

10. Verwendung nach Anspruch 9, dadurch gekennzeichnet, daß von den Offsetdruckplatten Reproduktionen von Halbtonvorlagen ohne Aufrasterung hergestellt werden.

## Claims

1. Plate-, sheet- or web-shaped support material for offset printing plates made of aluminum or the alloys thereof which have been superficially roughened on one or both sides by mechanical and/or electrochemical means, wherein, due to a prepolishing treatment of the support material so as to impart it a center-line average roughness (Rₐ) of not more than 0,1 µm, the structure of the grained surface comprises a combination of the following parameters:
a) the arithmetic mean (Dₐ) of the distribution of the pit diameters is in the range from 0.5 to 4.0 µm;
b) not more than 1 % of all pits have a diameter D₁ of more than 10 µm;
c) the directionality D_{d} of the pit diameters is not more than 10%;
d) the total of the portions A of the surface, which have either no pits or pits with a diameter of not more than 0.5 µm, is not more than 20 % of the total surface;
e) the average center-line roughness values (Rₐ) of the surface are in the range from 0.2 to 1.4 µm; and
f) the directionality R_{d} of the roughness values does not exceed 10%.

2. Support material as claimed in claim 1, wherein the parameters for a) Dₐ are in the range from 0.5 to 3.0 µm; b) D₁ are not more than 8 µm; c) D_{d} are not more than 5 %; d) A are not more than 10 %; e) Rₐ are in the range from 0.8 to 1.2 µm; and f) R_{d} are not more than 5 %.

3. Support material as claimed in claim 2, wherein Dₐ is in the range from 1.0 to 3.0.

4. Support material as claimed in any of claims 1 to 3, the surface of which additionally carries an aluminum oxide layer produced by anodic oxidation.

5. Suppport material as claimed in claim 4, wherein the aluminum oxide layer has been subjected to a hydrophilizing post-treatment.

6. Process for producing a support material as claimed in any of claims 1 to 5, in which the plate-, sheet- or web-shaped aluminum is mechanically and/or elechtrochemically grained, optionally after performing a pre-cleaning treatment, wherein, prior to the graining treatment, one or the two surfaces are prepolished so as to impart it/ them an average center-line value Rₐ of not more than 0.10 µm.

7. Process as claimed in claim 6, wherein the electrochemical graining is performed in an aqueous electrolyte with a content of hydrochloric and/or nitric acid, using alternating current.

8. Process as claimed in claim 6 or 7, wherein the prepolished surface has a Rₐ value of not more than 0.08 µm.

9. Use of the support material as claimed in any of claims 1 to 5 for producing offset printing plates which on one or both surfaces are provided with a radiation-sensitive layer.

10. Use as claimed in claim 9, wherein reproductions of continuous tone originals can be produced without screening.

## Revendications

1. Matériau de support en forme de plaque, de feuille ou de ruban pour plaques d'impression offset, en aluminium ou en alliages d'aluminium, ayant une surface grainée mécaniquement et/ou électrochimiquement d'un côté ou des deux, caractérisé par le fait que, grâce à un polissage préliminaire du matériau de support pour obtenir un indice de rugosité centrale moyenne Rₐ de 0,1 µm au maximum, la structure de la surface grainée possède les paramètres suivants en combinaison:
a) la moyenne arithmétique Dₐ de la distribution des diamètres des trous est située dans l'intervalle allant de 0,5 à 4,0 µm,
b) 18 au plus de l'ensemble des trous ont un diamètre D₁ de plus de 10 µm,
c) la dépendance de la direction D_{d} des diamètres des trous est au maximum de 10%,
d) les parties A de la surface qui ne présentent pas de trous ou qui présentent des trous de 0,5 µm de diamètre au maximum représentent moins de 20% de la surface,
e) les indices de rugosité moyenne Rₐ de la surface vont de 0,2 â 1,4 µm, et
f) la dépendance de la direction R_{d} des indices de rugosité est de 10% au maximum.

2. Matériau de support selon la revendication 1, caractérisé par la fait que les paramètres se situent a) pour Dₐ, dans l'intervalle allant de 0,5 à 3,0 µm, b) pour D₁, à 8 µm au maximum, c) pour D_{d}, à 5% au maximum, d) pour A, à 10% au maximum, e) pour Rₐ, dans l'intervalle allant de 0,8 à 1,2 µm, et f) pour R_{d}, à 5% au maximum.

3. Matériau de support selon la revendication 2, caractérisé par le fait que Dₐ se situe dans l'intervalle allant de 1,0 à 3,0.

4. Matériau de support selon l'une des revendications 1 à 3, caractérisé par le fait que sa surface présente en outre une couche d'oxyde d'aluminium produite par oxydation anodique.

5. Matériau de support selon la revendication 4, caractérisé par le fait que la couche d'oxyde d'aluminium a été post-traitée pour être rendue hydrophile.

6. Procédé pour la préparation d'un matériau de support selon l'une des revendications 1 à 5, dans lequel l'aluminium en forme de plaque, de feuille ou de ruban est, éventuellement après un nettoyage, grainé mécaniquement et/ou électrochimiquement, caractérisé par le fait que, avant le grainage, la surface est polie au préalable d'un côté ou des deux pour aboutir à un indice de rugosité centrale moyenne Rₐ de 0,10 µm au maximum.

7. Procédé selon la revendication 6, caractérisé par le fait que le grainage électrochimique est effectué avec du courant alternatif dans un électrolyte aqueux contenant de l'acide chlorhydrique et/ou de l'acide nitrique.

8. Procédé selon la revendication 6 ou 7, caractérisé par le fait que la surface polie au préalable présente un indice Rₐ de 0,08 µm au maximum.

9. Utilisation du matériau de support selon l'une des revendications 1 à 5 pour la préparation de plaques d'impression offset portant sur un cûté ou sur les deux une couche sensible aux radiations.

10. Utilisation selon la revendication 9, caracterisée par le fait que les plaques d'impression offset permettent d'obtenir sans tramage des reproductions d'originaux en tons continus.
